# EUROPÄISCHE PATENTSCHRIFT

(11) **EP 0 037 949 B1**
(45) Veröffentlichungstag und Bekanntmachung des Hinweises auf die Patenterteilung: **01.06.1983**
(21) Anmeldenummer: 81102383.7
(22) Anmeldetag: 30.03.1981
(51) Int. Cl.: C10M 1/46, C10M 3/40, C23F 11/16

(54) **Mischung aus einem Zink-Alkanolamin-Mischsalz und ihre Verwendung als Korrosionsschutzadditiv**
Mixture of a mixture salt of zinc-alconolimine, and its use as an anti-corrosion additive
Mélange comprenant un sel mélangé de zinc-alcanol-amine et son application comme additif contre la corrosion

(30) Priorität: 10.04.1980 DE 3013887
(43) Veröffentlichungstag der Anmeldung: 21.10.1981
(73) Patentinhaber: RHEIN-CHEMIE RHEINAU GmbH, 68219 Mannheim (DE)
(72) Erfinder: Kreutzer, Ingo, D-6204 Taunusstein/Neuhof (DE)
(74) Vertreter: Petrovicki, Wolfgang, Dr.

## Beschreibung

Die Erfindung betrifft eine Mischung aus einem Zink-alkanolamin Mischsalz der Phosphonobutan-tricarbonsäure mit einem Alkanolaminsalz einer Di- und/oder verzweigten Monocarbonsäure ihre Verwendung als Korrosionsschutzadditiv, Korrosionsschutzadditive enthaltend oder bestehend aus diesen Mischungen sowie Preßwasser, Hydraulikflüssigkeit oder Kühlschmierstoff enthaltend diese Mischung.

Wasserlösliche Korrosionsschutzadditive werden für Preßwässer, wasserlösliche Hydraulikflüssigkeiten, das sind schwer-entflammbare Hydraulikflüssigkeiten wie HF-A, HF-B und HF-C, (« CEC, Mines Safety Commission, 5th Report, Luxembourg, Nov.74 •) und wassermischbare und wasserlösliche Kühlschmierstoffe für die Metallbearbeitung benötigt. Die wassermischbaren und wasserlöslichen Kühlschmierstoffe finden ihren Einsatz in der spanlosen und spangebenden Metallbearbeitung, wie Walzen, Ziehen, Stanzen, Formpressen, Bohren, Schleifen, Sägen, Fräsen, Räumen, Schneiden, Hohnen, Läppen und Polieren.

Die wassermischbaren Kühlschmierstoffe sind Emulsionen, meistens Öl-in-Wasser-Emulsionen. Wasserlösliche Kühlschmierstoffe sind synthetische, teilsynthetische und chemische Kühlschmierstoffe, wie z. B. Glykole, deren Oligomere und Polymere, Alkoxilate und Dispersionen und Lösungen mit anorganischen Stoffen.

Alle diese Flüssigkeiten benötigen einen ausreichenden Korrosionsschutz für die Anlagen, Aggregate und Werkstücke, mit denen sie in Berührung kommen.

Hierbei werden folgende Forderungen an den Korrosionsschutz gestellt :
1. Optimaler Korrosionsschutz bei möglicht geringer Legierungshöhe und geringen Kosten. Wirksamkeit im Herbert- und Filterpapierspänetest nach DIN 51 360 T 1 und T 2 (1977, Seiten 70-73 und 74-76).
2. Geringe Schaumneigung und Schaumstabilität.
3. Metallstaub darf nicht dispergiert werden.
4. Rückstand darf nach Verdampfen des Wassers nicht zu Verklebungen neigen.
5. Untoxisch und umweltfreundlich.
6. Kalkseifenstabilität auch gegen Wässer mit hohen Härtegraden.

Die bisher verwendeten Korrosionsinhibitoren, wie Nitrite, Chromate, Salze der p-Tertiärbutylbenzoesäure, von Mono- und Dicarbonsäuren, wie Isononansäure und Sebazinsäure sowie Salze der Sulfonamidocarbonsäure und Sarkosin dürfen teilweise aus toxischen und Umweltschutzgründen nicht mehr eingesetzt werden, oder sind aus geruchlichen Gründen oder durch zu geringes Wirkungsspektrum sowie hinsichtlich Schaum- und Verklebungsneigung nicht befriedigend.

Salze der 2-phosphono-butan-1,2,4-tricarbonsäure sind als Korrosionsinhibitoren für bewegte wässrige Systeme, wie Kühlkreisläufe in der DE-A 2 225 645 vorgeschlagen worden. In der gle;chen Patentanmeldung wurde aufgezeigt, daß Zink-ionen die Korrosionsschutzwirkung deutlich verbessern. In der DE-A 2333353 werden weitere synergistische Effekte der 2-phosphono-butan-1,2,4-tricarbonsäure mit Benzimidazolderivaten, Polyvinyl-pyrrolidone, Polyetylenimine und Ligninsulfonate beschrieben.

Diese sind in bewegten Systemen, wie Kühlkreisläufen, bei Konzentration von 5-100 g/m³ hervorragend wirksam. Für die Anforderungen an Kühlschmierflüssigkeiten, wo der Korrosionsschutz in unbewegtem Zustand garantiert werden muß, reichen die oben beschriebenen Vorschläge auch bei hohen Konzentrationen nicht aus und neigen zusätzlich zu Trübung und Ablagerung.

Ziel ist es, einen wasserlöslichen Korrosionsschutz zur Verfügung zu stellen, der sowohl für wassermischbare wie wasserlösliche Kühlschmiermittel für die Metallbearbeitung wie auch für schwerentflammbare Hydraulikflüssigkeiten und Preßwässer in gleichem Maße geeignet ist und die eingangs genannten Anforderungen erfüllt.

Die Erfindung betrifft somit eine Mischung eines Phosphono-butan-tricarbonsäure-Zn-alkanolamin-Mischsalzes mit einem Alkanolaminsalz einer Dicarbonsäure und/oder eine verzweigte Monocarbonsäure mit 8-12 C-Atomen, wobei überraschenderweise die Alkanolaminsalze der Carbonsäure durch synergistische Wirkung die Wirksamkeit des Gemisches ohne Benachteiligung der weiteren Anforderungen beträchtlich erhöhen.

Bevorzugt besteht die erfindungsgemäße Mischung aus 1 Mol 2-Phosphono-butan-1,2,4-tricarbonsäure-zink aikanolamin-Mischsalz und 0,1 bis 1 Mol, besonders bevorzugt 0,5 Mol eines Alkanolaminsalzes einer Dicarbonsäure und/oder verzweigten Monocarbonsäure mit 8-12 C-Atomen, insbesondere 9-10 C-Atomen.

Eine 1,5 Gew.-%ige Lösung in Wasser sollte einen pH-Wert von 7,5 bis 10, bevorzugt 8-9 aufweisen.

Das Phosphono-butantricarbonsäuresalz kann wie folgt hergestellt werden :
Ein Mol 2-Phosphonobutan-1,2,4-tricarbonsäure wird bei 80-90 °C unter Rühren mit 0,1-1 Mol bevorzugt 0,5 Mol ZnO in 2-3 Stunden umgesetzt, eventuelle Trübungen abfiltriert und dann mit 5 Mol Alkanolamin neutralisiert.

Der äquimolare Überschuß an Alkanolamin ergibt sich durch die Komplexbindung des Alkanoamins an das Zn-ion.

Die Alkanolaminsalze der Carbonsäuren werden hergestellt, in dem man 1 Mol Monocarbonsäure bzw. 1 Mol Dicarbonsäure mit 1 Mol bzw. 2 Mol Alkanolamin neutralisiert.

Die erfindungsgemäße Mischung kann dadurch erhalten werden, daß man 48,8-89,5 Gew.-Teile des 2-phosphonobutan-1,2,4-tricarbonsäure-Zn-alkanolamin-Mischsalzes mit 1,5-51,2 Gew.-Teilen des Mono und/oder Dicarbonsäurealkanolaminsalzes mischt. Durch Zugabe von weiteren 4,7-98,2 Gew.-Teilen Alkanolamin läßt sich der pH-Wert auf den angegebenen Bereich einstellen.

Die Herstellung kann auch simultan vorgenommen werden, indem 1 Mol 2-phosphonobutan-1,2,4-tricarbonsäure mit 0,1-1 Mol, bevorzugt 0,5 Mol, ZnO bei 80-90 °C unter Rühren umgesetzt wird und nach Filtration einer eventuellen Trübung mit der gesamten Menge von 5-8 Mol Alkanolamin neutralisiert wird. In diese Lösung werden dann 0,1 bis 1 Mol der Mono- und/oder Dicarbonsäure eingerührt.

Die zur Salzbildung geeigneten Alkanolamine sind handelsübliche Produkte, wie z. B. Monoäthanolamin, Diäthanolamin, Triäthanolamin, Monopropanolamin, Dipropanolamin und Tripropanolamin, bevorzugt Diäthanolamin.

Geeignete Mono- bzw. Dicarbonsäuren sind z. B. Isononansäure, Isodecansäure, Isododecansäure, Korksäure, Trimethyladipinsäure, Azelainsäure, Sebazinsäure und Isosebazinsäure, bevorzugt Sebazinsäure.

Das erfindungsgemäße Korrosionsschutzadditiv kann in Konzentration von 0,1-10 Gew.-%, bevorzugt 0,5-4 Gew.-%, bezogen auf die Gesamtmenge an Preßwasser, Hydraulikflüssigkeit oder Kühlschmierstoff je nach Wasserqualität und Anforderung eingesetzt werden. Eine Kombination mit weiteren geeigneten Korrosionsinhibitoren sowie weiteren Wirkstoffen ist möglich. Weitere Wirkstoffe sind Biozide, Emulgatoren, Antiverschleiß- und Hochdruckzusätze, Buntmetalldesaktivatoren, Antioxidantien, Schaumdämpfer und Farbstoffe.

Der Erfindungsgegenstand wird durch folgende Beispiele und Prüfungsergebnisse näher erläutert :

### Beispiel 1

In 1 Mol 2-Phosphono-butan-1,2,4-tricarbonsäure werden 0,5 Mol ZnO bei 80-90 °C in 2-3 h gelöst, 7 Mol Diäthanolamin zugegeben und anschließend 0,5 Mol Sebazinsäure eingerührt.

### Beispiel 2

Wie Beispiel 1, jedoch Diäthanolamin durch Dipropanolamin ersetzt.

### Beispiel 3

In 1 Mol 2-Phosphono-butan-1,2,4-tricarbonsäure werden 0,5 Mol ZnO bei 80-90 °C in 2-3 h gelöst. 6,5 Mol Diäthanolamin zugegeben und anschließend 0,5 Mol Isononansäure eingerührt.

### Beispiel 4

Wie Beispiel 1, jedoch Sebazinsäure durch Azelainsäure ersetzt.

### Vergleichsbeispiele

### Produkt A

In 1 Mol 2-Phosphono-butan-1,2,4-tricarbonsäure werden 0,5 Mol ZnO bei 80-90 °C in 2-3 h gelöst und 6 Mol Diäthanolamin eingerührt.

### Produkt B

Diäthanolaminsalz der 2-Phosphono-butan-1,2,4-tricarbonsäure.

### Produkt C

Diäthanolaminsalz der Sebazinsäure.

### Produkt D

Wie Beispiel 1, jedoch Sebazinsäure durch A²⁻2-(e-Aminopentyl)imadazolin ersetzt.

### Prüfungen

Die Produkte wurden jeweils mit 1,5 % und 2,0 % in Leitungswasser mit 20 °dH und mit 2 % in einem Wasser nach DIN 51 360, das ist destilliertes Wasser unter Zusatz von MgS0₄ und CaCl₂, das die Korrosionsschutzprüfungen erheblich verschärft, gelöst. Geprüft wurde die Löslichkeit, das Schaumverhalten und das Korrosionsverhalten im Herbert-Test nach DIN 51 360 T 1 und Filterpapierspänetest nach DIN 51 360 T 2.

Die Beurteilung : Löslichkeit
blank löslich i.O.
trübe Lösung ungeeignet nach DIN 51 360 T 1 R = Rost S = Schwarzfleckigkeit

nach Din 51 360 T 2
0 = keine Korrosion
1 = Spuren von Korrosion
2 = leichte Korrosion
3 = mäßige Korrosion
4 = starke Korrosion

### Prüfung im Schaumverhalten

Beim Einleiten von Luft durch einen Diffusor in 2 %ige Lösungen der Produkte nach Beispiel 1-4 in Leitungswasser 20 °dH sowie destilliertem Wasser zeigte sich nur eine geringe Schaumneigung sowie . eine geringe Schaumstabilität, d. h. der entstandene Schaum brach nach Beendigung der Lufteinleitung in kurzer Zeit zusammen.

Der Verdunstungsrückstand 2 %iger Lösungen der Produkte nach den Beispielen 1-4 in Leitungswasser 20 °dH war vollständig und leicht wasserlöslich. Nach mehrmaligem Verdunsten und erneutem Auflösen in Leitungswasser 20 °dH bleiben keine klebrigen Rückstände zurück.

In der Tabelle zeigen die erfindungsgemäßen Mischungen der Beispiele 1-4 gute Ergebnisse. Im Vergleich zu Produkt A zeigen die Mischungen gemäß der Beispiele 1, 3 und 4 die synergistische Wirkung der Carbonsäuresalze. Produkt A, B und C zeigen die geringe Wirksamkeit der Einzelkomponenten.

Produkt D zeigt, daß die synergistischen Effekte, wie sie in der DE-A 2 333 353 für bewegte wässrige Systeme gefunden wurden, nicht auf den Einsatz in Kühlschmiermittel übertragbar sind.

## Patentansprüche

1. Mischung eines 2-Phosphono-butan-1,2,4-tricarbonsäure-Zink-alkanolamin Mischsalzes mit einem Alkanolaminsalz einer Di- und/oder verzweigten Monocarbonsäure mit 8-12 C-Atomen.

2. Mischung gemäß Anspruch 1, von 1 Mol Phosphonobutan-tricarbonsäure Mischsalz mit 0,1 bis 1 Mol eines Alkanolaminsalzes der Carbonsäure.

3. Mischung gemäß Anspruch 1, von 1 Mol Phosphonobutan-tricarbonsäuremischsalz mit 0,5 Mol eines Alkanolaminsalzes der Carbonsäure.

4. Verwendung der Mischung gemäß Ansprüchen 1-3 als Korrosionsschutzadditiv.

5. Korrosionsschutzadditiv enthaltend oder bestehend aus einer Mischung gemäß Ansprüchen 1-3.

6. Preßwasser, Hydraulikflüssigkeit oder Kühlschmierstoff enthaltend 0,1-10 Gew.-% einer Mischung gemäß Ansprüchen 1-3.

7. Preßwasser, Hydraulikflüssigkeit oder Kühlschmierstoff enthaltend 0,5 bis 4 Gew.-% einer Mischung gemäß Ansprüchen 1-3.

## Claims

1. Mixture of a 2-phosphano-butane-1,2,4-tricarboxylic acid zinc alkanolamine mixed salt and an alkanolamine salt of a di- and/or branched monocarboxylic acid with 8-12C atoms.

2. Mixture according to Claim 1, of 1 Mol of phosphonobutane-tricarboxylic acid mixed salt and 0.1 to 1 mol of alkanolamine salt of the carboxylic acid.

3. Mixture according to Claim 1 of 1 Mol of phosphonobutane-tricarboxylic acid mixed salt and 0.5 mol of an alkanol-amine salt of the carboxylic acid.

4. Use of the mixture according to Claims 1-3 as an anti-corrosion additive.

5. Anti-corrosion additive containing or consisting of a mixture according to Claims 1-3.

6. Power water, hydraulic fluid or cooling lubricant containing 0.1-10 % by weight of a mixture according to Claims 1-3.

7. Power water, hydraulic fluid or cooling lubricant containing 0.5 to 4 % by weight of a mixture according to Claims 1-3.

## Revendications

1. Mélange d'un sel mixte de zinc-alcanolamine de l'acide 2-phosphonobutane-1,2,4-tricarboxylique et d'un sel d'alcanolamine d'un acide dicarboxylique et/ou monocarboxylique ramifié en C₈-C₁₂.

2. Mélange selon la revendication 1 de 1 mole de sel mixte de l'acide phosphonobutane-1,2,4-tricarboxylique avec 0,1 à 1 mole d'un sel d'alcanolamine de l'acide carboxylique.

3. Mélange selon la renvendication 1 de 1 mole du sel mixte d'acide phosphonobutane-1,2,4-tricarboxylique avec 0,5 mole d'un sel d'alcanolamine de l'acide carboxylique.

4. Utilisation du mélange selon les revendications 1 à 3 en tant qu'additif anticorrosion.

5. Additif anticorrosion consistant en totalité ou en partie en un mélange selon les revendications 1 à 3.

6. Eau sous pression, liquide hydraulique ou lubrifiant-réfrigérant contenant 0,1 à 10 % en poids d'un mélange selon les revendications 1 à 3.

7. Eau sous pression, liquide hydraulique ou lubrifiant-réfrigérant contenant 0,5 à 4 % en poids d'un mélange selon les revendications 1 à 3.
